# EUROPÄISCHE PATENTSCHRIFT

(11) **EP 1 827 142 B1**
(45) Veröffentlichungstag und Bekanntmachung des Hinweises auf die Patenterteilung: **22.06.2011**
(21) Anmeldenummer: 05811333.3
(22) Anmeldetag: 28.11.2005
(51) Int. Cl.: A24B 3/18, A23P 1/14

(54) **ZERFASERUNG VON TABAKMATERIAL**
DEFIBRATION OF TOBACCO MATERIAL
DEFIBRAGE DE MATIERES PREMIERES DU TABAC

(30) Priorität: 09.12.2004 DE 102004059388; 21.12.2004 DE 202004019711 U
(43) Veröffentlichungstag der Anmeldung: 05.09.2007
(73) Patentinhaber: British American Tobacco (Germany) GmbH, D-20354 Hamburg (DE)
(72) Erfinder: EHLING, Uwe, 95497 Goldkronach (DE); SCHMEKEL, Gerald, 25337 Elmshorn (DE); FRANKE, Dietmar, 95447 Bayreuth (DE); LINK, Matthias, 95445 Bayreuth (DE)
(74) Vertreter: Rögner, Jürgen
(86) Internationale Anmeldenummer: PCT/EP2005/012687
(87) Internationale Veröffentlichungsnummer: WO 2006/061117

(56) Entgegenhaltungen:
- EP-A- 1 444 905
- WO-A-94/01007
- DE-U1-202004 019 711
- US-A- 5 323 791
- US-A- 5 478 511

## Beschreibung

Die vorliegende Erfindung betrifft die Zerfaserung von Tabakmaterial. Insbesondere betrifft sie die Herstellung von zerkleinertem Tabakmaterial durch Zerfaserung, und speziell wird mit der Erfindung ein Tabakrippenmaterial so zerfasert, dass ein Produkt mit ganz besonders vorteilhaften Eigenschaften hergestellt wird, welches letztendlich zur Herstellung von Rauchartikeln verwendet werden kann.

Bei der Tabakvorbereitung, d.h. bei denjenigen Verarbeitungsprozessen, die vor der eigentlichen Zigarettenherstellung und Verpackung stattfinden, werden die wichtigsten Tabakmaterialien, nämlich Tabakblätter (Lamina) und Tabakrippen (Stems) mehreren Prozessschritten unterzogen, bevor sie für die Herstellung von Rauchartikeln verwendet werden können. Rauchartikel können dabei z.B. Zigaretten, Zigarillos, Rolls- und Sticks-Produkte sowie auch Feinschnitt oder Pfeifentabak sein. In all diesen Rauchartikeln können auch Tabakrippen zumindest teilweise verwendet werden.

Die genannten Tabakrippen können ganze Tabakrippen sein, die im Folgenden auch Rohrippen genannt werden, oder unvollständig zerkleinerte Rohrippen, die im Folgenden auch Winnowings genannt werden. Winnowings sind grob zerkleinerte Rippenteilchen, die in der Regel durch Sichtprozesse aus bereits zerkleinertem Tabak aussortiert werden, da sie aufgrund ihrer Größe und Form in Rauchartikeln unerwünscht sind und die Rauchartikelqualität verschlechtern würden. Man unterscheidet noch Winnowings aus der Zigarettenherstellung (ZHV-Winnowings = Winnowings aus ZigarettenherstellungNerpackung) und solche aus der Tabakvorbereitung (TV-Winnowings). Winnowings werden üblicherweise recycelt oder als Abfallprodukt entsorgt.

Herkömmliche Rippenzerkleinerungsverfahren wie z.B. das Schneiden oder Schreddern stellen für den Tabakvorbereitungsprozess eine große Herausforderung dar. Das Rippenmaterial muss für diese Prozesse auf relativ hohe Feuchten von 30 bis 50% gleichmäßig bis auf den Kern durchfeuchtet werden, um ein optimales Zerkleinerungsergebnis ohne zu hohe Materialverluste durch Tabakstaub zu gewährleisten. Auch nachgeschaltete Expansionsprozesse zur Füllfähigkeitssteigerung benötigen häufig möglichst hohe Eingangsfeuchten. Da sich das Rippenmaterial aufgrund seiner groben Beschaffenheit (holzig und mit Materialdicken von 1 bis ca. 15 mm) nur sehr schwer gleichmäßig konditionieren (erwärmen, kühlen, trocknen und auffeuchten) lässt, sind die meisten Konditionierungsprozesse an sehr lange Verweilzeiten gebunden. Dies trifft insbesondere für die Befeuchtung zu, die sogar eine Zwischenlagerung des befeuchteten Materials von meist 2 bis 6 Stunden notwendig macht, um das Eindringen der Feuchte bis ins Materialinnere sicher zu stellen. Sogar zweistufige Auffeuchtungsprozesse finden Anwendung. Die hohe notwendige Auffeuchtung für die beschriebenen herkömmlichen Standardverfahren ist mit einem weiteren großen Nachteil verbunden, nämlich der Notwendigkeit des Trocknens des zerkleinerten Tabakmaterials, wobei solche Trocknungsprozesse hohe Energie- und Anlagenkosten verursachen.

Das Verfahren des Rippenschredderns hat neben der sehr hohen notwendigen Verarbeitungsfeuchte von z.B. ca. 40 bis 45% den großen Nachteil, dass das geschredderte Material zu viele Kleinteile (Fines) besitzt, nämlich ca. 15 bis 30%, je nach Prozessausführung, welche abgesiebt werden müssen und entweder verworfen oder zur Folie verarbeitet wieder recycelt werden. Diesen Nachteil besitzen auch noch einige andere Verfahren, die z.B. Mühlen bei der Rippenzerkleinerung benutzen.

Andere Rippenverarbeitungsprozesse verarbeiten die Rippen zu Tabakfolie, um diese dann einer Blatttabakmischung beizumischen. Hierzu werden Rippen zu Kleinstteilen zerkleinert. Solche Tabakfolien-Herstellungsverfahren sind beispielsweise aus der DE 40 05 656 C2 und der DE 43 25 497 A1 bekannt. Die Tabakfolienprozesse arbeiten mit Zusatzstoffen wie Bindemitteln (z.B. Stärke), Feuchthaltemitteln (z.B. Glycerin) und sonstigen Zusatzstoffen (z.B. Geschmacksverbesserer), und sie erzeugen je nach Prozess ein Produkt mit mäßiger bis schlechter Füllfähigkeit und sensorischen Defiziten verglichen mit Blatttabak.

Aus der DE 100 65 132 A1 ist ein Verfahren zur Herstellung von Agglomeraten bekannt. Hier wird vorgeschlagen, aus kleinsten Tabakpartikeln, insbesondere aus Tabakstaub, Agglomerate zu machen, also größere Teilchenkomplexe, die nicht in unerwünschter Weise in einer Zigarettenherstellungsmaschine ausgesondert werden. Die feinsten Tabakstaub-Partikel werden wie bei den vorher erwähnten Verfahren mit Bindemitteln und Flüssigkeit gemischt und dann aus einer Verdichtungs- und Erwärmungskammer ausgespritzt, um Agglomerate, also die größeren Einheiten zu bilden. Es treten wiederum die schon oben angesprochenen Nachteile der Verwendung von Bindemitteln auf. Ein weiterer Nachteil ist, dass sich ein solcher Prozess schon grundsätzlich nicht zur Verarbeitung von gröberem Tabakmaterial eignet, da er darauf ausgelegt ist, aus Mengen kleiner Partikel größere Agglomerate herzustellen. Eine Zerkleinerung von Tabakmaterial ist bei diesem Prozess nicht möglich.

Aus der WO 94/01007 ist ein Verfahren zum Verarbeiten von aus getrockneten oder mechanisch entwässerten Rübenschnitzeln bestehendem oder getrocknete oder mechanisch entwässerte Rübenschnitzel enthaltendem Material zu Futtermitteln bekannt, wobei das Material mit einem Förderelement gegen das Austragsende eines Behälters komprimiert wird, so dass sich dort bei gleichzeitiger Temperaturerhöhung ein auf das Material wirkender erhöhter Druck einstellt, und dort aus dem Behälter durch eine Austragsöffnung heraus ausgedrückt wird, die durch ein Gegendruckelement im Durchlassquerschnitt veränderbar und verschließbar ist.

Aus der EP 1 444 905 ist wie auch aus der DE 103 04 629 ein Verfahren zur Druckkonditionierung von Nahrungs- bzw. Genussmittelmaterial bekannt, bei dem das Material durch einen Zellradschleusen-Eingang in eine unter überatmosphärischem Druck stehende Konditionierungskammer eingebracht wird, dort mit einem Konditionierungsmittel beaufschlagt und an einem Zellradschleusen-Ausgang wieder aus der Konditionierungskammer ausgebracht wird.

Es ist die Aufgabe der vorliegenden Erfindung, die Herstellung von zerkleinertem Tabakmaterial zu ermöglichen, ohne dass die oben genannten Nachteile auftreten. Insbesondere soll die Erfindung möglich machen, durch Zerkleinerung ein Tabakprodukt herzustellen, welches sich unmittelbar oder mit nur wenig Nachverarbeitung als Rauchartikelmaterial eignet. Ferner soll die Verarbeitungszeit und -Komplexität verringert werden.

Diese Aufgabe wird gemäß der Erfindung durch ein Verfahren gemäß dem Anspruch 1 gelöst, sowie durch eine Vorrichtung gemäß dem Anspruch 18. Ferner umfasst die Erfindung noch eine Verwendung gemäß Anspruch 32. Die Unteransprüche beschreiben vorteilhafte Ausführungsformen der Erfindung.

Die oben definierte Erfindung bringt unter anderem die folgenden Vorteile mit sich: Die eingesetzten Rippenmaterialien erhalten eine Aufwertung, so dass das erzeugte Produkt nur geringe sensorische Defizite gegenüber Blatttabak hat und deshalb in erhöhtem Umfang in der Tabakmischung eines Rauchartikels Verwendung finden kann. Das erzeugte Produkt hat eine gut zerfaserte und zerkleinerte Struktur, und ist deshalb in Schnitttabakmischungen optisch kaum auszumachen. Die Verfahrensabläufe sind einfach und unaufwändig, was zu geringen Investitions- und Produktionskosten führt. Der Raumbedarf für die zu verwendenden Vorrichtungen ist aufgrund der niedrigen Komplexität des Verfahrens sehr gering. Die Zerfaserung erzeugt ein Produkt, das im Zigarettenrauch, verglichen mit anders prozessierten Rippenprodukten, zu einem reduzierten CO/Kondensat-Verhältnis führen kann. Die Erfindung ermöglicht eine kontinuierliche Verarbeitung innerhalb sehr kurzer Zeiträume; lange Lagerungszeiten werden vermieden.

Die Vorteile des erfindungsgemäßen Verfahrens beruhen insbesondere auf der Kombination von Entspannung des unter Druck gesetzten und erwärmten Tabakmaterials und der Scherung im Spalt, wodurch insgesamt eine sehr gute Zerfaserung erfolgt. Was die erfindungsgemäße Vorrichtung betrifft, so beruhen deren Vorteile insbesonders darauf, dass durch die sich gegeneinander bewegenden Spaltwände mit hoher Konstanz und Zuverlässigkeit das optimal zerfaserte Produkt hergestellt werden kann. Das durch die Erfindung herstellbare Produkt weist zusätzlich zu den oben genannten Vorteilen noch eine Füllfähigkeit auf, die im Bereich von Blatttabak liegt und ermöglicht eine hohe Materialausbeute; es entstehen wenige Kleinteile. Lagerzeiten für Tabakrippenmaterial werden stark verkürzt bzw. überflüssig.

Das erfindungsgemäße Verfahren kann in folgenden Ausführungsvarianten durchgeführt werden:

Das Tabak-Ausgangsmaterial kann vornehmlich ein grobes Tabakmaterial, insbesondere mit einer Teilchengröße von mehr als 2 mm aufweisen. Es kann ein Tabakrippenmaterial bzw. ein Winnowing-Material sein, insbesondere mit einer Rippengröße von mehr als 2 mm. Anzumerken ist hierzu, dass Tabakmaterialien wie Rohrippen, Winnowings, Short Stems oder Stem Fibres aber auch Scraps (kleine Blatttabakteilchen), sonstige Tabakkleinteile oder eine Mischung aus den genannten Komponenten zum Einsatz kommen kann.

Im Gegensatz zur Folienherstellung bietet das erfindungsgemäße Verfahren die Möglichkeit die eingesetzten Tabakmaterialien ohne den Zusatz strukturbildender Materialien zu einem im Rauchartikel einsetzbaren Produkt zu verarbeiten.

Das Tabak-Ausgangsmaterial kann auf eine Temperatur von 60° bis 180° C, insbesondere 100° bis 140°C, vorzugsweise 110° bis 130°C erwärmt werden und auf einen Druck von 10 bis 200 bar, insbesondere 40 bis 150 bar, vorzugsweise 60 bis 120 bar gebracht werden, wobei die Verweilzeit des Tabakmaterials im kontinuierlichen Durchlauf bei weniger als 3 Minuten, insbesondere weniger als 2 Minuten und vorzugsweise weniger als 1 Minute liegen kann.

Bevorzugt wird das Tabak-Ausgangsmaterial mechanisch unter Druck gesetzt, insbesondere mechanisch in einer Kammer gegen den Scherspalt gepresst. Dabei kann das Material mittels einer Förderschnecke unter Druck gesetzt werden, die das Material gegen die Austrittsseite der Kammer eines beheizbaren Schneckenförderers presst, an der sich der Scherspalt befindet. Das Material kann ferner in der Kammer bzw. im Schneckenförderer während des Transports zum Scherspalt grob vorzerkleinert bzw. grob vorzerfasert werden.

Der Scherspalt ist gemäß einer Ausführungsform vorgespannt verschlossen und wird durch den Druck des Tabakmaterials intermittierend geöffnet, wobei das Material durch den Spalt hindurchgeht. Andererseits kann das Material auch vorteilhafterweise durch einen kontinuierlich geöffneten Scherspalt hindurchgeführt werden.

Die Scherspaltwände führen beim Durchführen des Tabakmaterials eine Relativbewegung aus, und zwar auch bei einem gleich bleibenden Spaltabstand, d.h. bei kontinuierlicher Spaltöffnung. Die Entspannung des Tabakmaterials erfolgt beim Durchgang durch den Scherspalt bei einer Ausführungsform auf atmosphärischen Druck. Vor oder während der Erwärmung und Druckerzeugung kann eine Tabakmaterial-Konditionierung mit oder ohne Casing und/oder Flavourzuführung stattfinden, wobei die Erhöhung der Materialfeuchte von ungefähr 9 bis 12% auf etwa 18 bis 45% insbesondere 20 bis 30% erfolgt. Nach der Entspannung und hindurchführung durch den Scherspalt wird das Tabakmaterial gemäß einer Ausführungsvariante eine Feuchte von etwa 14 bis 42%, vorzugsweise 16 bis 18% aufweisen, und es besteht die Möglichkeit, das Tabakmaterial hinter dem Scherspalt bei Raumtemperatur und unter atmosphärischen Druck zu kühlen und dabei zu trocknen bzw. trocknen zu lassen bis es eine Feuchte von etwa 12 bis 16% aufweist.

Das zerkleinerte, druckzerfaserte Tabakmaterial aus dem erfindungsgemäßen Verfahren kann unmittelbar der Weiterverarbeitung als Rauchartikelmaterial zugeführt werden, wenn das Tabak-Ausgangsmaterial ein Winnowing-Material ist oder wenn ausreichend vorzerkleinertes Material verwendet wird. Andererseits kann das zerkleinerte, druckzerfaserte Tabakmaterial nach dem erfindungsgemäßen Verfahren einer Klassifizierung unterzogen werden, z.B. wenn das Ausgangsmaterial ein sehr grobes Rippenmaterial ist. Dabei werden gemäß einer bevorzugten Ausführungsform die bei der Klassifizierung ausgesonderten zu groben Materialien nochmals dem Verfahren unterzogen, und der nicht ausgesonderte Rest kann unmittelbar der Weiterverwendung als Rauchartikelmaterial zugeführt werden.

Die erfindungsgemäße Vorrichtung kann in den folgenden Ausführungsformen bereitgestellt werden:

Die Spaltwände der Vorrichtung können voneinander weg und aufeinander zu bewegbar sein; die Spaltwände können zum geschlossenen Zustand des Spalts hin vorgespannt sein. Andererseits können die Spaltwände mit festem oder fest einstellbarem Abstand gegeneinander beweglich sein, wobei insbesondere die Spaltwände in einem festen Abstand von 0,01 mm bis 2mm, insbesondere 0,1 mm bis 0,5mm liegen. Diese Angaben beziehen sich auf glatte Spaltwände.

Gemäß einer bevorzugten Ausführungsform weisen die Spaltwände Rauheiten oder Profilierungen auf, insbesondere Rillen- oder Kreuzrillenprofilierungen, die längs oder quer zur Spaltwand-Bewegungsrichtung angeordnet sind und eine Tiefe von bis zu 2 bis 3 mm aufweisen. In den tiefen Bereichen der Profilierungen sind die Abstände des Scherspalts natürlich entsprechend größer als oben angegeben.

Bei einer Ausführungsvariante ist die an der Druckkammer angeordnete Spaltwand fest, während die Gegenwand beweglich an einer mit einem Bewegungsantrieb versehenen Gegenhalterung angeordnet ist. Die Spaltwände können gegeneinander kontinuierlich oder intermittierend, in eine oder zwei Richtungen oder hin und her bewegbar sein. Im Besonderen kann der Spalt ein Ringspalt sein, vorzugsweise ein Kegelspalt.

Gemäß einer Ausführungsform der Erfindung weist die Druckkammer eine Stopfschnecke als Fördereinrichtung zum Fördern des Tabakmaterials vom Einlass zum Auslass auf. Hierbei ist anzumerken, dass eine Druckerzeugung mit mechanischen Mitteln, wie sie beispielsweise durch eine Stopfschnecke erzeugt wird, im Rahmen der Erfindung grundsätzlich auch anders vonstatten gehen kann. Es ist nicht ausgeschlossen, dass der Druck in anderer Weise mechanisch erzeugt wird, beispielsweise durch eine Kolbenvorrichtung oder aber nicht mechanisch oder nicht lediglich mechanisch über einen Gasdruck.

Wenn eine Stopfschnecke verwendet wird, so weist diese vorteilhafterweise zum Bereich des Auslasses hin Kammervolumen mindernde Maßnahmen, z.B. kleinere Schneckensteigungen, auf.

In der Druckkammer sind mit Vorteil mechanische Vorzerkleinerungsmittel bzw. Vorzerfaserungsmittel angeordnet. Gemäß einer vorteilhaften Ausführungsform ist der erfindungsgemäßen Vorrichtung im gleichen oder in einem vorgeschalteten Druckkammergehäuse eine Schneckenkammer-Druckkonditionierungsvorrichtung vorangesetzt. Eine solche Druckkonditionierungsvorrichtung ist beispielsweise in der DE 103 04 629 A1 beschrieben, und sie eignet sich sehr gut zur Kombination mit der erfindungsgemäßen Druckzerfaserung. Die Druckkonditionierungsvorrichtung kann all diejenigen Strukturmerkmale aufweisen, die in Figur 1 und der zugehörigen Beschreibung der DE 103 04 629 A1 vorgestellt werden, und auf diese Konstruktionsmerkmale wird hier ergänzend Bezug genommen.

Ferner besteht noch die Möglichkeit, die Druckkammer mit Einlässen für Konditionierungs- oder Casingmittel bzw. Flavour auszustatten.

Der Rauchartikel weist ein zerkleinertes, zerfasertes Tabakmaterial-Produkt auf, das mittels einem der vorgenannten Verfahren oder mit einer der oben beschriebenen Vorrichtungen hergestellt wurde. Er kann das Tabakmaterial-Produkt zu einem Anteil von bis 50% aufweisen, insbesondere von 0,5% bis 35% und besonders bevorzugt von 0,5% bis 25%.

Die Erfindung umfasst ferner die Verwendung eines Ein- oder Zwei-Schneckenförderers mit Scherspaltauslass zum Zerfasern von Tabakmaterial. Als Scherspalt soll im Sinne dieser Erfindung eine Öffnung bezeichnet werden, bei der Material während des Hindurchtretens geschert wird. Bisher sind Extruder - wie eingangs beschrieben - immer lediglich zur Herstellung von Tabakfolie bzw. zum Herstellen von Agglomeraten aus feinsten Tabakpartikeln verwendet worden. Die vorliegende Erfindung beschreibt erstmals eine Verwendung eines Extruders mit Scherspalt zur Zerkleinerung und Zerfaserung von Tabakmaterialien.

Im Rahmen der erfindungsgemäßen Verwendung kann das erfindungsgemäße Verfahren in allen Verfahrensvarianten durchgeführt und die erfindungsgemäße Vorrichtung in allen Ausführungsformen verwendet werden.

Die Erfindung wird im Weiteren anhand von Ausführungsformen näher erläutert. Sie kann alle hierin aufgeführten Merkmale einzeln sowie in jedweder Kombination umfassen. Es wird auf die beiliegenden Zeichnungen Bezug genommen. Es zeigen:
- Figur 1: ein Ablaufdiagramm, das schematisch den Ablauf der Tabakvorbe- reitung unter Verwendung der erfindungsgemäßen Druckzerfaserung zeigt;
- Figur 2: ein weiteres Ablaufdiagramm mit etwas detaillierterem Schema;
- Figur 3: eine Ausführungsform einer erfindungsgemäßen Druckzerfaserungs- vorrichtung;
- Figur 4: eine Ausführungsform einer erfindungsgemäßen Druckzerfaserungs- vorrichtung mit vorgeschalteter Druckkonditionierung in einer ersten Ausführungsform; und
- Figur 5: ein Druckkonditiönierungs-Druckzerfaserungs-Kombinationsvorrichtung in einer zweiten Ausführungsform.

Zunächst soll im Weiteren die Einordnung der erfindungsgemäßen Druckzerfaserung in den Tabakvorbereitungsprozess unter Bezugnahme auf die Figuren 1 und 2 näher erläutert werden.

In allgemeiner Weise ist der schematische Ablauf der Tabakvorbereitung in Figur 1 anhand von Rippen von der Rohrippe bis zur Verwendung im Endprodukt dargestellt.

Die Feuchtewerte sind auf Feuchtbasis angegeben und stellen empfohlene und bevorzugte Werte dar. Fachleute können optimale Bedingungen einstellen, wenn sie dem Grundgedanken der Erfindung folgen, und so eine Anpassung an optimale Bedingungen einer bestimmten erfindungsgemäßen Vorrichtung (Expansionsanlage) vornehmen.

Die Rohrippen treten typischerweise mit einer Feuchte von etwa 10% in die Konditionierung ein. Die Konditionierung kann unter atmosphärischen Bedingungen erfolgen, vorteilhaft ist eine Konditionierung bei überatmosphärischem Druck, wie beispielsweise in der vorher schon angesprochenen DE 103 04 629 A1 beschrieben. Bei der Konditionierung bzw. im Wesentlichen zum selben Zeitpunkt im Verfahren (atmosphärisch oder unter Überdruck) kann auch die Zugabe von Casing- und Flavourmitteln erfolgen, wie sie Fachleuten bekannt sind. Die Rippen verlassen die Konditionierung mit einer Feuchtigkeit von etwa 18% bis 45% und werden der erfindungsgemäßen Zerfaserung übergeben. Details der Zerfaserung werden im folgenden noch beschrieben, auch unter Bezugnahme auf Ausführungsformen nach den Figuren 3 bis 5.

Beim Zerfasern verlieren die Rippen in der Regel etwas Feuchtigkeit, so dass nun die zerkleinerten Rippen mit 16% bis 42% Feuchte klassifiziert werden. Dort werden zu große Rippenteile wieder zurückgefördert und durchlaufen den bisher beschriebenen Ablauf nochmals. Typischerweise ist dieser Anteil gering und liegt unter 10% der Gesamtmasse. Der andere Anteil der zerkleinerten Rippen kann nun abhängig von den gewünschten Prozessparametern unterschiedlich behandelt werden. Bei Feuchtigkeiten von z.B. 14% bis 15% gehen die Rippen direkt in die Tabakmischung für das Endprodukt Rauchartikel. Bei höheren Feuchten, z.B. 15% bis 40%, durchlaufen die Rippen noch eine Expansion und Trocknung und können danach bei ebenfalls 14% bis 15% Feuchte in die Mischung für das Endprodukt gegeben werden. Dem ist eventuell nochmals eine Klassifizierung vorgeschaltet, damit etwa noch verbleibende größere Teile abgetrennt und zurück zu den Rohrippen gegeben werden, die dann den bisher beschriebenen Prozess erneut durchlaufen. Werden in diesem Prozess statt Rohrippen ZHV- oder TV-Winnowings als Eingangsmaterial verwendet, so endet der Prozess in der Regel vor der ersten Klassifizierung, und die zerfaserten Winnowings gehen direkt ins Endprodukt.

Die Figur 2 zeigt den Ablauf, insbesondere hinsichtlich der erfindungsgemäßen Zerfaserung und der unmittelbar danach stattfindenden Prozessschritte, etwas detaillierter und mit enger begrenzten oder auch etwas abweichenden Feuchtewerten. Grundsätzlich ist hierzu anzumerken, dass diese Werte immer je nach gewünschtem Endprodukt und den sich insgesamt darstellenden Prozessparametern von Fachleuten ausgewählt und eingestellt werden können.

Die Figur 2 umfasst eigentlich die beiden ersten in Kästen gezeigten Verfahrensschritte der Figur 1 (Konditionierung, Zerfaserung, Sichter). Das Tabakmaterial, insbesondere Rippenmaterialien wie z.B. Rohrippen, Winnowings, Short Stems und Stem Fibres, aber auch Scraps (kleine Blatttabakteilchen), sonstige Tabakkleinteile oder aber auch eine Mischung aus den einzelnen aufgezählten Komponenten werden im ersten Prozessschritt konditioniert und je nach Material auf ca. 20% bis 30% aufgefeuchtet. Die Auffeuchtung und gegebenenfalls die Zugabe von Flavour und Casing kann unter Atmosphärendruck herkömmlich mit kurzer Lagerzeit oder aber auch ohne Lagerzeit bzw. unter Druck durchgeführt werden, wie z.B. in der DE 100 38 114 A1 und der DE 103 04 629 A1 beschrieben wird. Handelt es sich um gröberes Rippenmaterial wie Rohrippen, Short Stems oder Stem Fibres kann eine Vorzerkleinerung des Materials auf Teilchengrößen zwischen 2 und 15 mm erfolgen, wobei je nach gewähltem Verfahren auch teilweise schon zerfasert wird. Die Vorzerkleinerung kann durch alle gängigen Verfahren geschehen. Dabei sollten aber Staub und Kleinteile vermieden werden (kleinere Mengen an Kleinstteilen sind tolerierbar). Bei den kleineren Ausgangsmaterialien kann auf eine Vorzerkleinerung vollkommen verzichtet werden.

Anschließend wird das Material erhitzt (ca. 60° bis 180°C) und unter Druck gesetzt (ca. 10 bis 200 bar), um einerseits die gewünschte Geschmacksverbesserung durch chemisch ablaufende Prozesse (z.B. Maillard-Reaktion bzw. Karamellisierung) zu erreichen und andererseits genügend Energie zu speichern, um die Zerfaserung durch Scherung und Entspannung über einen Scherspalt ablaufen zu lassen. Die Druckerzeugung und Erhitzung kann mit handelsüblichen Stopfschnecken durchgeführt werden, deren Gehäuse insbesondere auch beheizt werden können. Solche Anlagen werden im Weiteren noch detaillierter beschrieben.

Beim Austritt aus dem Scherspalt in die Atmosphäre tritt eine schlagartige Verdampfung des eingelagerten Wassers und gegebenenfalls auch anderer Inhaltsstoffe auf, was dazu führt, dass das Material zusätzlich zur Scherung im Spalt zerfasert und expandiert wird. Die Feuchte des Materials verringert sich durch die Flashverdampfung je nach Prozessdruck und Temperatur um bis zu ca. 10% und des weiteren werden Tabakinhaltsstoffe zum Teil reduziert. Dabei hat es sich als vorteilhaft erwiesen, wenn sich die Scherspaltflächen relativ zueinander in einem gewissen Takt bewegen, um Verstopfungen vorzubeugen und zu beseitigen. Dadurch wird sichergestellt, dass die volle Querschnittsfläche des Spaltes genutzt wird und konstante physikalische Bedingungen am Spalt herrschen, was letztlich zu einem einheitlichen Produkt führt. Hierzu hat es sich weiterhin als vorteilhaft erwiesen, die Spaltflächen zu strukturieren bzw. zu profilieren.

Bei der folgenden Abkühlung des Materials von ca. 100°C auf Raumtemperatur, die auf einem Transportband mit Luftabsaugung insbesondere von unten stattfinden kann, verliert das Tabakmaterial durch Verdunstungskühlung weitere Feuchte, so dass es möglich ist, ohne einen Trockner auf eine Endproduktfeuchte zu kommen, die eine direkte Zumischung in die Blatttabakmischung erlaubt.

Ob eine Klassifizierung des zerkleinerten Tabakmaterials und die damit verbundene Rückführung der zu großen Teilchen in den Prozess notwendig ist, hängt von dem zu zerkleinernden Material und von der Art der Vorzerkleinerung ab. Bei ZHV-Winnowings oder in der Größe ähnlichem Material ist eine Klassifizierung in der Regel nicht notwendig.

Anstatt z.B. mit einer Mühle oder einem Brecher vorzuzerkleinern und mit einer beheizten Stopfschnecke Druck und Temperatur zu erzeugen, bietet es sich vorzugsweise auch an, einen Ein- oder Zweischnecken-Extruder zu benutzen, weil hier das Material durch Scherung vorzerkleinert, durch die Reibung beim Zerkleinern gleichzeitig erwärmt und durch die Kompression der Schnecke ein entsprechender Druck aufgebaut wird. Man kann also mit einem Gerät gleich drei notwendige Prozessschritte zusammenfassen. Dabei muss der Extruder so ausgelegt sein, dass das Material nicht wie bei Extrusionsprozessen sonst üblich und erwünscht vollständig zerkleinert und plastifiziert wird (hohe Dichte), sondern die Faserstruktur des Tabakmaterials erhalten bleibt. Es soll also keine Extrusion im klassischen Sinne ablaufen.

Mit dem erfindungsgemäßen Prozess werden alle gesteckten Ziele erreicht:
- geschmackliche Aufwertung bzw. sensorische Verbesserung;
- Absenkung des Verhältnis CO/Kondensat im Rauch (gegenüber anderen Rippenprodukten, z.B. geschnittenen Rippenprodukten);
- Füllfähigkeit je nach Eingangsmaterial ähnlich bei geschnittenem Blatttabak;
- optisch unauffällige Faser ähnlich Blattschnitt;
- drastische Verkürzung von Lagerzeiten beim Feuchten bzw. keine Lagerzeiten bei Druckkonditionierung;
- kein Trockner;
- hohe Materialausbeute (Kleinteile kleiner als 1 mm weniger als 10%); und
- kompakter Gesamtprozess mit entsprechend niedrigem Platzbedarf und niedrigen Investitions- und Betriebskosten.

Eine Ausführungsform der erfindungsgemäßen Vorrichtung wird nunmehr anhand der Figur 3 näher erläutert. Dort ist eine erfindungsgemäße DruckzerfaserungsVorrichtung dargestellt, die insgesamt mit dem Bezugszeichen 1 versehen ist. Sie weist ein Kammergehäuse 2 und eine in diesem vorgesehene Förderschnecke 3 auf, die über den Motor 4 gedreht wird. Ferner sind in der Zeichnung der Figur 3 noch ein Tabakmaterialeinlass 5 und optionale Eingänge, für Wasser, Casing (und/oder Flavour) und Dampf dargestellt, welche die Bezugszeichen 6 und 7 tragen. Am Auslassende (in der Figur rechts) weist die Kammer einen Kopf 8 auf, der einen Innenkegel ausbildet. Die Innenkegelwand des Kopfes 8 bildet zusammen mit der äußeren Kegelwand des Außenkegels 10 den Spalt 9, durch den das von der Schnecke 3 geförderte Tabakmaterial austreten kann. An der Spaltspitze des Innenkegels 8 befindet sich eine Öffnung zum Inneren der Kammer 2 hin. Das ausgetretene, zerfaserte Tabakmaterial ist mit dem Bezugszeichen 12 bezeichnet.

Der Außenkegel 10 wird durch eine Gegenhalterung 11 positioniert, die gleichzeitig einen Drehantrieb für den Kegelkörper 10 bereitstellen kann. Mittels dieses Drehantriebs kann der Kegel 10, wie durch den geschwungenen Pfeil dargestellt, um die Mittelachse gedreht werden. Die Verbindung zwischen der Gegenhalterung 11 und dem Kegel 10 ist durch einen Doppelpfeil dargestellt, was bedeutet, dass der Kegel 10 auf der Achse an den Innenkegel 8 herangefahren werden kann. Dort kann er fest in seiner axialen Position gehalten, aber auch axial beweglich angeordnet werden. Mittels dieser Konstruktion lässt sich die Breite des Spaltes einstellen oder anpassen, außerdem wird ein Gegendruck nach links, also in Richtung der Schließung des Spaltes 9 hin erzeugt, vorzugsweise durch hydraulische Mittel.

Der erste Teil der Zerfaserung der Tabakrippen erfolgt erfindungsgemäß unter überatmosphärischem Druck. Dieser Überdruck wird erzeugt, indem das Tabakmaterial, im speziellen Fall konditionierte Tabakrippen in der Kammer 2 durch die Schnecke 3 gefördert werden, nachdem sie über den Einlass 5 eingetragen wurden. Am Ende der Förderschnecke befindet sich ein Scherspalt-Auslass, der ähnlich wie bei einem Extruder den Förderraum nahezu verschließt. Bevorzugt ist dieser Matritzen-Auslass, wie in Figur 3 dargestellt, als Ringspalt, nämlich als Kegelspalt 9 ausgestaltet, dessen Spaltbreite durch den Außenkegel 10 (Stempel) einstellbar ist. Dadurch stehen die Rippen unter einem erhöhten Druck (bis zu 200 bar) und einer erhöhten Temperatur (insbesondere deutlich über 100°C). Neben dem mechanischen Druck, der durch die Förderung der Rippen gegen diesen Spalt entsteht, wirken zusätzliche Kräfte auf die Rippen, da in den Gängen der Förderschnecke in Verbindung mit der Wandung Scherkräfte wirken welche die Rippen vorzerkleinern bzw. vorzerfasern. Die Scherung kann durch Einbringen von Zügen in die Gehäusewandung oder durch das Einbringen zusätzlicher Strömungswiderstände unterstützt werden. Zusätzlich kann an mehreren Stellen Dampf zugeleitet werden, um die Feuchtigkeit, die Temperatur und den Druck in der Förderschnecke bzw. im Gehäuse 2 zu regeln. Durch den zugeführten Dampf (beispielsweise bei Figur 7 dargestellt) und die Eigenfeuchtigkeit der Rippen aus der Konditionierung kommt es zu einer zusätzlichen Zerfaserung der Rippen beim Austritt aus dem Spalt 9, weil das Wasser schlagartig verdampft: der zweite Teil der Zerfaserung. Die unter Druck stehende Feuchtigkeit in den Rippen verdampft beim Druckabbau auf atmosphärischen Druck nach dem Ringspalt schlagartig; es findet eine Flash-Verdampfung statt.

Die Verbindung von Konditionierung und Druckzerfaserung ist abhängig von den Druckverhältnissen, bei denen konditioniert wird. Im einfachsten Fall wird bei atmosphärischer Konditionierung das Tabakmaterial einfach über Förderinnen oder ein Förderband in den Einlass 5, z.B. einen Einlasstrichter, zugeführt. Die Konditionierung kann dann beispielsweise an einer Zwischenstelle des Gehäuses 2 durch Einbringung von Wasser und Casing stattfinden, wie dies mit dem Bezugszeichen 6 aufgezeigt ist.

Der entscheidende Schritt der Zerfaserung erfolgt beim Durchgang sowie beim Austritt aus dem Spalt 9. Beim Durchgang durch den Spalt 9 werden die Tabakrippen einer Scherung zwischen den Spaltwänden ausgesetzt und beim Austritt aus dem Spalt erfolgt die schon vorher angesprochene Flash-Verdampfung. Durch das Zusammenwirken dieser Effekte entsteht das sehr gut zerfaserte Verfahrensprodukt, das mindestens zu einem großen Anteil schon bei der Rauchartikelherstellung verwendet werden kann.

Um zu verhindern, dass an dem engen Scherspalt 9 Verstopfungen über einen großen Bereich der Ringfläche bzw. Kegelfläche auftreten, die sich dann schlagartig wieder lösen, hat es sich als hilfreich erwiesen, den Kegel 10 in Drehung um seine Rotationsachse zu halten. Diese Drehung kann kontinuierlich oder unterbrochen in eine Richtung erfolgen oder die Drehrichtung wechseln. Die Drehung kann dabei vollständig sein oder nur Viertel-/ oder Dritteldrehungen oder kleinere/größere Einheiten umfassen.

Zusätzlich hat es sich als vorteilhaft erwiesen, wenn die Oberfläche mindestens eines der Kegel, des Innenkegels am Kopf 8 oder des Außenkegels am Stempel 10 aufgeraut oder profiliert wird, z.B. durch die Einbringung von Rillen oder Kreuzrillen bis zu 2 oder 3 mm Tiefe. Wichtig ist hierbei lediglich eine Aufrauung/Profilierung, die Tiefe und der Verlauf (Richtung) der Rillen können in jeder Weise eingestellt werden. Speziell in Verbindung mit den Drehungen des Kegels 10 lassen sich so Verstopfungen stark reduzieren. Man erhält dadurch homogenere Druckverhältnisse, die auch zu einem homogeneren Endprodukt führen.

Das erhaltene, zerfaserte Verfahrensprodukt zeigt im Aussehen und in der Verwendung ähnliche Eigenschaften wie sie von geschredderten Rippen bekannt sind. Die erfindungsgemäße Druckzerfaserung hat aber nicht den Nachteil eines hohen Staubanfalls, wie er bei Schreddern von Rippen bekannt ist, außerdem muss nicht so stark vorgefeuchtet werden wie beim Schreddern, so dass spätere Trocknungen stark verringert bzw. eliminiert werden können.

Was die Verbindung bzw. Kombination von Konditionierung und Druckzerfaserung angeht, bieten sich auf der Basis der vorliegenden Erfindung noch zusätzliche Möglichkeiten, die nunmehr anhand der Figuren 4 und 5 erläutert werden. In der Figur 4 ist der erfindungsgemäßen Druckzerfaserungsvorrichtung 1 versetzt eine Druckkonditionierungsvorrichtung 20 vorgeschaltet. Die Druckkonditionierungsvorrichtung 20 ist generell eine solche, wie sie in der DE 103 04 629 A1 insbesondere in Figur 1 und der zugehörigen Beschreibung erörtert wird. Hierauf wird ergänzend Bezug genommen. Sie weist einen Tabakmaterialeinlass 25 sowie eine differenz-druckfeste Zellradschleuse 26 auf, über die das Tabakmaterial in die Druckkammer 21 eingebracht wird, wo es mit Hilfe einer Förderschnecke 22 transportiert wird. Die Förderschnecke 22 wird durch den Motor 24 angetrieben. Am Ende der Kammer 21 ist ein Auslass 27 für das Tabakmaterial dargestellt, der gleichzeitig den Einlass für die Druckzerfaserungsvorrichtung 1 bildet. Anders als bei der Vorrichtung nach der DE 103 04 629 A1 befindet sich am Auslass der Druckkonditionierungsvorrichtung keine differenz-druckfeste Schleuse; das Tabakmaterial wird unter dem Druck der Kammer 21 in den Einlass der Druckzerfaserungsvorrichtung 1 übergeben.

Es ist im Rahmen der vorliegenden Erfindung natürlich auch möglich, den Austritt aus der Druckkonditionierungskammer 21 mittels einer Zellradschleuse und einem Druckabbau zu betreiben. Dann würde, wie in Figur 3, Tabakmaterial bei Umgebungsdruck in die Druckzerfaserung eingetragen.

Bevorzugt ist aber ein Druckabfall beim Übertritt aus der Druckkonditionierung in die Druckzerfaserung zu vermeiden, um über den gesamten Prozessbereich vom Beginn der Konditionierung bis zur Zerfaserung einen überatmosphärischen Druck bereitstellen zu können, wie in Figur 4 dargestellt ist. Die gesamte Anlage in Figur 4 entspricht dem Kasten "Konditionierung (und Casing)/Zerfaserung" in Figur 1. Die Rippen werden über die differenz-druckdichte Zellradschleuse 26 zugeführt. Die Dichtheit der Schleuse 26 auf der einen Seite und der schmale Ringspalt 9, der bei Betrieb immer mit zerfaserten Rippen gefüllt ist, erlauben es, in der gesamten, kombinierten Vorrichtung einen überatmosphärischen Druck aufrecht zu erhalten. Die Dichtheit der Zellradschleuse 26 kann hierzu durch Beheizung ihres Gehäuses optimiert werden.

Nach dem Einbringen der Tabakrippen in die Kammer 21 stehen die Rippen unter überatmosphärischem Druck, der durch Dampfzuführungen gegen die natürlich Leckraten der Zellradschleuse 26 (Spalte und Schöpfvolumen) aufrechterhalten wird. Durch den Dampf werden die Rippen erhitzt und die Feuchtigkeit erhöht. Prinzipiell ist in einer solchen Kammer auch eine Abtrocknung mit übersättigtem Dampf möglich, jedoch ist es für die Anwendung zur Zerfaserung meist schon von Vorteil, wenn die eingetragenen Rippen deutlich höhere Feuchten aufweisen. Mittels der Förderschnecke 22 werden die Tabakrippen durch die Konditionierungskammer 21 gefördert. Dabei können verschiedene Einstellungen getroffen werden (Steigung der Schnecke, Drehzahl und Neigung der Kammer), mit denen die Verweilzeit der Tabakrippen eingestellt werden kann. Sie liegt in der Regel zwischen 2 und 10 Minuten. Nach der Druckkonditionierung, bei der auch die Zugabe von Wasser, Casing- und/oder Flavourmaterial erfolgen kann, werden die Rippen dann über den Auslass 27 in die Druckzerfaserungsvorrichtung 1 übergeben, und dieser Eintrag kann auf einfache Weise erreicht werden, wenn das Gehäuse ebenfalls trichterförmig ausgebildet ist. Die typische Verweilzeit der Rippen im Bereich der Zerfaserung liegt unter 2 Minuten, insbesondere unter 1 Minute. Die Rippen verlassen die Druckzerfaserung dann in dem gewünschten, vorher beschriebenen Zustand.

Statt der Druckkonditionierungsschnecke kann auch eine Konditionierungsschnecke unter atmosphärischen Drücken Verwendung finden.

Die Figur 5 zeigt eine weitere Ausführungsform einer Anlage mit kombinierter Druckkonditionierung und Druckzerfaserung. Die Druckkonditionierungseinrichtung 20 und die Druckzerfaserungseinrichtung 1 sind im Wesentlichen so aufgebaut, wie in den Figuren 3 und 4 dargestellt, weshalb sich die Bezeichnung der einzelnen Bauteile erübrigt. Der Unterschied zu der Ausführungsform nach Figur 4 liegt darin, dass die Förderschnecke der Konditionierungsvorrichtung 20 und die Zerfaserungsschnecke der Druckzerfaserungsvorrichtung 1 auf einer Achse sitzen und durch einen einzigen Motor angetrieben werden können. Wenn dann die gleiche Drehzahl für beide Schnecken verwendet wird, können die unterschiedlichen Verweilzeiten in beiden Prozessschritten durch andere Mittel erreicht werden, z.B. durch unterschiedliche QuerschnitteNolumen, Rückfallmöglichkeiten im Bereich der Konditionierung, etc.

In den Fällen der Figuren 4 und 5 werden die Konditionierungsmaßnahmen sowie die Dampfeinleitung durch die entsprechenden schon vorhandenen Einbringungsmöglichkeiten der Druckkonditionierungsvorrichtung vorgenommen, es müssen also nicht entsprechende Einbringungen an der Druckzerfaserungsvorrichtung vorgenommen werden. Insbesondere die Einbringung von Flavour und/oder Casing kann sowohl im Druckbereich, d.h. in einer der Druckkammern, oder atmosphärisch, d.h. außerhalb der Kammern vorgenommen werden.

## Patentansprüche

1. Verfahren zur Herstellung von zerkleinertem Tabakmaterial, bei dem
- ein Tabak-Ausgangsmaterial erwärmt und unter Druck gesetzt wird; und
- das erwärmte und unter Druck gesetzte Material unter Entspannung durch einen Scherspalt (9) geführt und zerkleinert, insbesondere zerfasert wird.

2. Verfahren nach Anspruch 1, bei dem das Tabak-Ausgangsmaterial vornehmlich ein grobes Tabakmaterial, insbesondere mit einer Teilchengröße von mehr als 2 mm aufweist.

3. Verfahren nach Anspruch 1 oder 2, bei dem das Tabak-Ausgangsmaterial ein Tabakrippenmaterial ist, insbesondere mit einer Rippengröße von mehr als 2 mm.

4. Verfahren nach einem der Ansprüche 1 bis 3, bei dem das Tabak-Ausgangsmaterial ein Winnowing-Material ist.

5. Verfahren nach einem der Ansprüche 1 bis 4, das mit einem Tabak-Ausgangsmaterial ohne Zusatz strukturbildender Materialien durchgeführt wird.

6. Verfahren nach einem der Ansprüche 1 bis 5, bei dem das Tabak-Ausgangsmaterial auf eine Temperatur von 60 bis 180°C, insbesondere 100 bis 140°C, vorzugsweise 110 bis 130°C erwärmt wird und auf einen Druck von 10 bis 200 bar, insbesondere 40 bis 150 bar, vorzugsweise 60 bis 120 bar gebracht wird, wobei die Verweilzeit des Tabakmaterials im kontinuierlichen Durchlauf bei weniger als 3 Minuten, insbesondere weniger als 2 Minuten, vorzugsweise weniger als 1 Minute liegt.

7. Verfahren nach einem der Ansprüche 1 bis 6, bei dem das Tabak-Ausgangsmaterial mechanisch unter Druck gesetzt wird, insbesondere mechanisch in einer Kammer (2) gegen den Scherspalt (9) gepresst wird.

8. Verfahren nach Anspruch 7, bei dem das Tabak-Ausgangsmaterial mittels einer Förderschnecke (3) unter Druck gesetzt wird, die das Material gegen die Austrittsseite der Kammer (2) eines beheizbaren Schneckenförderers presst, an der sich der Scherspalt (9) befindet.

9. Verfahren nach Anspruch 7 oder 8, bei dem das Material in der Kammer (2) bzw. im Schneckenförderer während des Transports zum Scherspalt (9) grob vorzerkleinert bzw. grob vorzerfasert wird.

10. Verfahren nach einem der Ansprüche 1 bis 9, bei dem der Scherspalt (9) vorgespannt verschlossen ist und durch den Druck des Tabakmaterials intermittierend geöffnet wird, wobei das Material durch den Spalt (9) hindurchgeht.

11. Verfahren nach einem der Ansprüche 1 bis 9, bei dem das Material durch einen kontinuierlich geöffneten Scherspalt (9) hindurch geführt wird.

12. Verfahren nach einem der Ansprüche 1 bis 11, bei dem die Scherspaltswände beim Durchführen des Tabakmaterials eine Relativbewegung ausführen.

13. Verfahren nach einem der Ansprüche 1 bis 12, bei dem eine Entspannung des Tabakmaterials beim Durchgang durch den Scherspalt (9) auf atmosphärischen Druck erfolgt.

14. Verfahren nach einem der Ansprüche 1 bis 13, bei dem vor oder während der Erwärmung und Druckerzeugung eine Tabakmaterial-Konditionierung bzw. ein Casing und/oder eine Flavourzuführung stattfindet wobei eine Erhöhung der Materialfeuchte von etwa 9 bis 12% auf etwa 18 bis 45%, insbesondere 20 bis 30% erfolgt.

15. Verfahren nach einem der Ansprüche 1 bis 14, bei dem das Tabakmaterial nach der Entspannung und Hindurchführung durch den Scherspalt (9) eine Feuchte von etwa 14 bis 42%, vorzugsweise 16 bis 18% aufweist.

16. Verfahren nach einem der Ansprüche 1 bis 15, bei dem das Tabakmaterial hinter dem Scherspalt (9) bei Raumtemperatur und unter atmosphärischen Druck gekühlt wird bis es eine Feuchte von etwa 12 bis 16% aufweist.

17. Verfahren nach einem der Ansprüche 1 bis 16, bei dem das zerkleinerte, druckzerfaserte Tabakmaterial
- unmittelbar der Weiterverarbeitung als Rauchartikelmaterial zugeführt wird, wenn das Tabak-Ausgangsmaterial ein Winnowing-Material ist;
- einer Klassifizierung unterzogen wird, falls das Ausgangsmaterial ein grobes Rippenmaterial ist, wobei die bei der Klassifizierung ausgesonderten Materialien nochmals dem Verfahren unterzogen werden und der nicht ausgesonderte Rest unmittelbar der Weiterverarbeitung als Rauchartikelmaterial zugeführt wird.

18. Vorrichtung zur Herstellung von zerkleinertem Tabakmaterial mit einer beheizbaren Druckkammer (2), die einen Tabakmaterial-Einlass (5) auf der Niederdruckseite und einen Tabakmaterial-Auslass auf der Druckseite und eine Fördereinrichtung (3) zum Fördern des Tabakmaterials vom Einlass (5) zum Auslass aufweist, wobei der Tabakmaterial-Auslass einen Scherspalt (9) für den Durchgang des Tabakmaterials unter Entspannung hat, und der Scherspalt (9) gegeneinander bewegbare Spaltwände aufweist, die auch bei gleich bleibendem Spaltabstand eine Relativbewegung ausführen.

19. Vorrichtung nach Anspruch 18, **dadurch gekennzeichnet, dass** die Spaltwände voneinander weg und aufeinander zu bewegbar sind.

20. Vorrichtung nach Anspruch 18 oder 19, **dadurch gekennzeichnet, dass** die Spaltwände zum geschlossenen Zustand des Spalts (9) vorgespannt sind.

21. Vorrichtung nach Anspruch 18, **dadurch gekennzeichnet, dass** die Spaltwände mit festem oder fest einstellbarem Abstand gegeneinander beweglich sind.

22. Vorrichtung nach Anspruch 21, **dadurch gekennzeichnet, dass** die Spaltwände in einem festen Abstand von 0,01mm bis 2mm, insbesondere 0,1mm bis 0,5mm liegen.

23. Vorrichtung nach einem der Ansprüche 18 bis 22, **dadurch gekennzeichnet, dass** die Spaltwände Rauheiten oder Profilierungen aufweisen, insbesondere Rillen- oder Kreuzrillenprofilierungen, die vorzugsweise längs oder quer zur Spaltwand-Bewegungsrichtung angeordnet sind und insbesondere eine Tiefe von bis zu 2-3 mm aufweisen.

24. Vorrichtung nach einem der Ansprüche 18 bis 23, **dadurch gekennzeichnet, dass** die an der Druckkammer (2) angeordnete Spaltwand fest ist, während die Gegenwand beweglich an einer mit einem Bewegungsantrieb versehenen Gegenhalterung (11) angeordnet ist.

25. Vorrichtung nach einem der Ansprüche 18 bis 24, **dadurch gekennzeichnet, dass** die Spaltwände gegeneinander kontinuierlich oder intermittierend, in eine oder zwei Richtungen oder hin und her bewegbar sind.

26. Vorrichtung nach einem der Ansprüche 18 bis 25, **dadurch gekennzeichnet, dass** der Spalt ein Ringspalt ist, insbesondere ein Kegelspalt.

27. Vorrichtung nach einem der Anspruch 24 bis 26, **dadurch gekennzeichnet, dass** die Druckkammer (2) eine Stopfschnecke (3) als Fördereinrichtung zum Fördern des Tabakmaterials vom Einlass zum Auslass umfasst.

28. Vorrichtung nach Anspruch 27, **dadurch gekennzeichnet, dass** die Stopfschnecke (3) zum Bereich des Auslasses Kammervolumen mindernde Maßnahmen, insbesondere kleinere Schneckensteigungen aufweist.

29. Vorrichtung nach einem der Ansprüche 18 bis 28, **dadurch gekennzeichnet, dass** in der Druckkammer (2) mechanische Vorzerkleinerungmittel bzw. Vorzerfaserungsmittel angeordnet sind.

30. Vorrichtung nach einem der Ansprüche 18 bis 29, **dadurch gekennzeichnet, dass** ihr im gleichen oder in einem vorgeschalteten Druckkammergehäuse eine Schneckenkammer-Druckkonditionierungsanlage (20) vorangesetzt ist.

31. Vorrichtung nach einem der Ansprüche 18 bis 30, **dadurch gekennzeichnet, dass** die Druckkammer Einlässe (6, 7) für Konditionierungs- oder Casingmittel bzw. Flavour oder Dampf aufweist.

32. Verwendung eines Stopfschnecken-Extruders mit Scherspaltauslass zum Zerfasern von Tabakmaterial.

33. Verwendung nach Anspruch 32, wobei eines oder mehrere der Verfahren nach den Ansprüchen 1 bis 17 durchgeführt wird bzw. werden.

34. Verwendung nach Anspruch 32 oder 33, wobei eine Vorrichtung mit Merkmalen gemäß einem der Ansprüche 18 bis 31 zum Zerfasern des Tabakmaterials benutzt wird.

## Claims

1. A method for producing cut tobacco material, wherein:
- an initial tobacco material is heated and pressurised; and
- the heated and pressurised material is fed through a shearing gap (9) and cut, in particular defibrated, by expansion.

2. The method according to claim 1, wherein the initial tobacco material is largely a coarse tobacco material, in particular with a particle size of more than 2 mm.

3. The method according to claim 1 or 2, wherein the initial tobacco material is a tobacco stem material, in particular with a stem size of more than 2 mm.

4. The method according to any one of claims 1 to 3, wherein the initial tobacco material is a winnowing material.

5. The method according to any one of claims 1 to 4, which is performed using an initial tobacco material without adding structuring materials.

6. The method according to any one of claims 1 to 5, wherein the initial tobacco material is heated to a temperature of 60 to 180°C, in particular 100 to 140°C, preferably 110 to 130°C, and pressurised to 10 to 200 bars, in particular 40 to 150 bars, preferably 60 to 120 bars, wherein the dwell time of the tobacco material in continuous circulation is less than 3 minutes, in particular less than 2 minutes, preferably less than 1 minute.

7. The method according to any one of claims 1 to 6, wherein the initial tobacco material is mechanically pressurised, in particular mechanically pressed towards the shearing gap (9) in a chamber (2).

8. The method according to claim 7, wherein the initial tobacco material is pressurised by means of a conveyor screw (3) which presses the material towards the outlet end of the chamber (2) of a heatable screw conveyor, at which the shearing gap (9) is disposed.

9. The method according to claim 7 or 8, wherein the material is coarsely pre-cut and/or coarsely defibrated in the chamber (2) and/or in the screw conveyor as it is transported to the shearing gap (9).

10. The method according to any one of claims 1 to 9, wherein the shearing gap (9) is closed with a bias and is intermittently opened by the pressure of the tobacco material, wherein the material passes through the gap (9).

11. The method according to any one of claims 1 to 9, wherein the material is fed through a continuously open shearing gap (9).

12. The method according to any one of claims 1 to 11, wherein the shearing gap walls perform a relative movement as the tobacco material is fed through.

13. The method according to any one of claims 1 to 12, wherein the tobacco material is expanded to atmospheric pressure as it passes through the shearing gap (9).

14. The method according to any one of claims 1 to 13, wherein the tobacco material is conditioned, and/or casing and/or flavouring is added, before or during heating and generating the pressure, wherein the moisture content of the material is increased from about 9 to 12% to about 18 to 45%, in particular 20 to 30%.

15. The method according to any one of claims 1 to 14, wherein the tobacco material exhibits a moisture content of about 14 to 42%, preferably 16 to 18%, once it has been expanded and fed through the shearing gap (9).

16. The method according to any one of claims 1 to 15, wherein the tobacco material is cooled at room temperature and atmospheric pressure after the shearing gap (9) until it exhibits a moisture content of about 12 to 16%.

17. The method according to any one of claims 1 to 16, wherein the cut and pressure-defibrated tobacco material is:
- directly provided for further processing as smoking article material if the initial tobacco material is a winnowing material;
- subjected to a classification if the initial material is a coarse stem material, wherein the materials which are separated out during classification are subjected to the method again, and the remainder which is not separated out is directly provided for further processing as smoking article material.

18. A device for producing cut tobacco material, comprising a heatable pressure chamber (2) which comprises a tobacco material inlet (5) at the low-pressure end and a tobacco material outlet at the pressurised end and a conveyor device (3) for conveying the tobacco material from the inlet (5) to the outlet, wherein the tobacco material outlet has a shearing gap (9) through which the tobacco material passes and is expanded, and the shearing gap (9) comprises gap walls which can be moved relative to each other and perform a relative movement even when the gap distance remains constant.

19. The device according to claim 18, **characterised in that** the gap walls can be moved apart from each other and towards each other.

20. The device according to claim 18 or 19, **characterised in that** the gap walls are biased towards the state in which the gap (9) is closed.

21. The device according to claim 18, **characterised in that** the gap walls can be moved relative to each other at a fixed or fixedly adjustable distance.

22. The device according to claim 21, **characterised in that** the gap walls have a fixed distance of 0.01 mm to 2 mm, in particular 0.1 mm to 0.5 mm.

23. The device according to any one of claims 18 to 22, **characterised in that** the gap walls exhibit roughened or profiled features, in particular grooved or intersecting grooved profiling which is preferably disposed longitudinally or transversely with respect to the direction in which the gap wall moves and in particular exhibits a depth of up to 2 to 3 mm.

24. The device according to any one of claims 18 to 23, **characterised in that** the gap wall disposed on the pressure chamber (2) is stationary, while the co-operating wall is movably disposed on a co-operating holder (11) provided with a movement drive.

25. The device according to any one of claims 18 to 24, **characterised in that** the gap walls can be moved relative to each other continuously or intermittently and in one or two directions or back and forth.

26. The device according to any one of claims 18 to 25, **characterised in that** the gap is an annular gap, in particular a conical gap.

27. The device according to any one of claims 24 to 26, **characterised in that** the pressure chamber (2) comprises a plug screw feeder (3) as a conveyor device for conveying the tobacco material from the inlet to the outlet.

28. The device according to claim 27, **characterised in that** the plug screw feeder (3) exhibits features which reduce the chamber volume towards the region of the outlet, in particular smaller screw pitches.

29. The device according to any one of claims 18 to 28, **characterised in that** mechanical pre-cutting means and/or pre-defibrating means are disposed in the pressure chamber (2).

30. The device according to any one of claims 18 to 29, **characterised in that** a screw chamber pressure-conditioning system (20) is disposed upstream of it in the same pressure chamber housing or an upstream pressure chamber housing.

31. The device according to any one of claims 18 to 30, **characterised in that** the pressure chamber comprises inlets (6, 7) for conditioning agents or casing agents and/or flavourings or steam.

32. The use of a plug screw feeder extruder comprising a shearing gap outlet for defibrating tobacco material.

33. The use according to claim 32, wherein one or more of the methods according to claims 1 to 17 is/are performed.

34. The use according to claim 32 or 33, wherein a device comprising features in accordance with any one of claims 18 to 31 is used to defibrate the tobacco material.

## Revendications

1. Procédé pour la réalisation d'un tabac haché, dans lequel
- un tabac brut est chauffé et mis sous pression ; et
- le tabac chauffé et mis sous pression est guidé sous détente à travers une fente de coupe (9) et est haché, en particulier défibré.

2. Procédé selon la revendication 1, dans lequel le tabac brut comporte surtout un tabac grossier, en particulier avec une grosseur de particules de plus de 2 mm.

3. Procédé selon la revendication 1 ou 2, dans lequel le tabac brut est un tabac à côtes, en particulier avec une grosseur de côtes de plus de 2 mm.

4. Procédé selon l'une quelconque des revendications 1 à 3, dans lequel le tabac brut est un tabac ligneux (winnowing).

5. Procédé selon l'une quelconque des revendications 1 à 4, qui est mis en oeuvre avec un tabac brut sans addition de matières formant une structure.

6. Procédé selon l'une quelconque des revendications 1 à 5, dans lequel le tabac brut est chauffé à une température de 60 à 180°C, en particulier de 100 à 140°C, de préférence de 110 à 130°C et est amené à une pression de 10 à 200 bar, en particulier de 40 à 150 bar, de préférence de 60 à 120 bar, le temps de séjour du tabac dans le cycle de travail en continu se situant autour de 3 minutes, en particulier moins de 2 minutes, de préférence moins de 1 minute.

7. Procédé selon l'une quelconque des revendications 1 à 6, dans lequel le tabac brut est mis sous pression par voie mécanique, en particulier est comprimé mécaniquement dans une chambre (2) contre la fente de coupe (9).

8. Procédé selon la revendication 7, dans lequel le tabac brut est mis sous pression au moyen d'une vis de transport (3), qui comprime le tabac contre le côté de sortie de la chambre (2) d'un transporteur à vis, laquelle est apte à être chauffée et au niveau de laquelle se situe la fente de coupe (9).

9. Procédé selon la revendication 7 ou 8, dans lequel le tabac dans la chambre (2) ou dans le transporteur à vis est haché grossièrement une première fois ou est défibré grossièrement une première fois pendant le transport vers la fente de coupe (9).

10. Procédé selon l'une quelconque des revendications 1 à 9, dans lequel la fente de coupe (9) est fermée sous précontrainte et, sous l'effet de la pression du tabac, s'ouvre par intermittence, le tabac passant alors à travers la fente (9).

11. Procédé selon l'une quelconque des revendications 1 à 9, dans lequel le tabac est guidé à travers une fente de coupe (9) ouverte en continu.

12. Procédé selon l'une quelconque des revendications 1 à 11, dans lequel les parois de la fente de coupe effectuent un mouvement relatif au moment du passage du tabac.

13. Procédé selon l'une quelconque des revendications 1 à 12, dans lequel le tabac est soumis à une détente jusqu'à la pression atmosphérique au moment du passage à travers la fente de coupe (9).

14. Procédé selon l'une quelconque des revendications 1 à 13, dans lequel avant ou pendant le chauffage et la production de la pression, il est effectué un conditionnement du tabac ou un sauçage et/ou une addition d'arômes (flavour), sachant qu'il se produit une augmentation de l'humidité du tabac passant de 9 à 12 % environ à 18 à 45 % environ, en particulier 20 à 30 %.

15. Procédé selon l'une quelconque des revendications 1 à 14, dans lequel le tabac, après la détente et le passage à travers la fente de coupe (9), possède une humidité de 14 à 42 % environ, de préférence de 16 à 18 %.

16. Procédé selon l'une quelconque des revendications 1 à 15, dans lequel le tabac en aval de la fente de coupe (9), à la température ambiante et sous pression atmosphérique, est refroidi jusqu'à ce qu'il possède une humidité de 12 à 16 % environ.

17. Procédé selon l'une quelconque des revendications 1 à 16, dans lequel le tabac haché, défibré sous pression
- est amené directement vers le traitement ultérieur en tant que tabac pour la réalisation de produits à base de tabac, lorsque le tabac brut est un tabac ligneux ;
- est soumis à une classification, dans le cas où le tabac brut est un tabac grossier à côtes, les tabacs éliminés pendant la classification étant à nouveau soumis au procédé et le reste non éliminé est acheminé directement vers le traitement ultérieur en tant que tabac pour la réalisation de produits à base de tabac.

18. Dispositif pour la réalisation d'un tabac haché, comportant une chambre de compression (2) apte à être chauffée, qui comporte une admission (5) pour le tabac sur le côté basse pression et une sortie pour le tabac sur le côté pression, et un dispositif de transport (3) pour transporter le tabac depuis l'admission (5) vers la sortie, la sortie pour le tabac comportant une fente de coupe (9) pour le passage du tabac détendu, et la fente de coupe (9) comportant des parois mobiles l'une par rapport à l'autre, qui effectuent également un mouvement relatif même si l'écartement de la fente reste identique.

19. Dispositif selon la revendication 18, **caractérisé en ce que** les parois de la fente peuvent se déplacer en s'écartant l'une de l'autre et peuvent se déplacer en se rapprochant l'une de l'autre.

20. Dispositif selon la revendication 18 ou 19, **caractérisé en ce que** les parois de la fente sont précontraintes pour la position fermée de la fente (9).

21. Dispositif selon la revendication 18, **caractérisé en ce que** les parois de la fente sont mobiles l'une par rapport à l'autre avec une distance fixe ou pouvant être réglée de manière fixe.

22. Dispositif selon la revendication 21, **caractérisé en ce que** les parois de la fente sont situées à une distance fixe de 0,01 mm à 2 mm, en particulier de 0,1 à 0,5 mm.

23. Dispositif selon l'une quelconque des revendications 18 à 22, **caractérisé en ce que** les parois de la fente présentent des rugosités ou profilages, en particulier des profilages à nervures ou nervures croisées, qui sont disposés de préférence le long de la direction de déplacement des parois de la fente ou transversalement à cette direction et possèdent en particulier une profondeur allant jusqu'à 2 à 3 mm.

24. Dispositif selon l'une quelconque des revendications 18 à 23, **caractérisé en ce que** la paroi de la fente agencée au niveau de la chambre de compression (2) est fixe, tandis que la paroi opposée est agencée de manière mobile sur un contre-support (11) muni d'un mécanisme actionnant le déplacement.

25. Dispositif selon l'une quelconque des revendications 18 à 24, **caractérisé en ce que** les parois de la fente peuvent être déplacées l'une vers l'autre en continu ou par intermittence, dans une ou deux directions ou en va-et-vient.

26. Dispositif selon l'une quelconque des revendications 18 à 25, **caractérisé en ce que** la fente est une fente annulaire, en particulier une fente conique.

27. Dispositif selon l'une quelconque des revendications 24 à 26, **caractérisé en ce que** la chambre de compression (2) comporte une vis d'alimentation sous pression (3) faisant fonction de dispositif de transport, destiné à transporter le tabac depuis l'admission vers la sortie.

28. Dispositif selon la revendication 27, **caractérisé en ce que** la vis d'alimentation sous pression (3), dans la zone de la sortie, comporte des moyens diminuant le volume de la chambre, en particulier de plus petits pas sur la vis sans fin.

29. Dispositif selon l'une quelconque des revendications 18 à 28, **caractérisé en ce que** des moyens mécaniques de hachage préliminaire ou de défibrage préliminaire sont disposés dans la chambre de compression (2).

30. Dispositif selon l'une quelconque des revendications 18 à 29, **caractérisé en ce qu'**une installation de conditionnement sous pression (20) avec une chambre à vis sans fin est montée en amont dudit dispositif dans le même carter que celui de la chambre de compression ou dans un carter monté en amont.

31. Dispositif selon l'une quelconque des revendications 18 à 30, **caractérisé en ce que** la chambre de compression comporte des admissions (6, 7) pour les moyens de conditionnement ou les moyens de sauçage et pour les arômes ou la vapeur.

32. Utilisation d'une extrudeuse à vis d'alimentation sous pression avec une sortie de fente de coupe pour le défibrage du tabac.

33. Utilisation selon la revendication 32, moyennant la mise en oeuvre d'un ou de plusieurs procédés selon l'une des revendications 1 à 17.

34. Utilisation selon la revendication 32 ou 33, un dispositif avec les caractéristiques selon l'une des revendications 18 à 31 étant utilisé pour le défibrage du tabac.
